# EUROPÄISCHE PATENTSCHRIFT

(11) **EP 0 298 981 B1**
(45) Veröffentlichungstag und Bekanntmachung des Hinweises auf die Patenterteilung: **11.07.1990**
(21) Anmeldenummer: 87902049.3
(22) Anmeldetag: 20.03.1987
(51) Int. Cl.: H01H 33/66

(54) **KONTAKTANORDNUNG FÜR VAKUUMSCHALTER MIT AXIALEM MAGNETFELD**
CONTACT SYSTEM FOR VACUUM SWITCHES WITH AN AXIAL MAGNETIC FIELD
SYSTEME DE CONTACTS POUR INTERRUPTEUR A VIDE AVEC CHAMP MAGNETIQUE AXIAL

(30) Priorität: 26.03.1986 DE 3610245; 26.03.1986 DE 3610242
(43) Veröffentlichungstag der Anmeldung: 18.01.1989
(73) Patentinhaber: SIEMENS AKTIENGESELLSCHAFT, 80333 München (DE)
(72) Erfinder: HESS, Rüdiger, D-1000 Berlin 28 (DE); KIPPENBERG, Horst, D-8522 Herzogenaurach (DE); KUHL, Wilfried, D-8508 Wendelstein (DE); SCHLENK, Wolfgang, D-8520 Erlangen/Eltersdorf (DE); HOENE, Ernst-Ludwig, D-1000 Berlin 28 (DE); MÜLLER, Reiner, D-8521 Steinbach (DE)
(86) Internationale Anmeldenummer: DE8700124
(87) Internationale Veröffentlichungsnummer: WO8706052

(56) Entgegenhaltungen:
- EP-A- 0 052 371
- EP-A- 0 155 584
- EP-A- 0 167 479
- DE-A- 2 443 141
- DE-A- 3 231 593
- GB-A- 980 946
- US-A- 3 327 081
- US-A- 4 210 790

## Beschreibung

Die Erfindung bezieht sich auf eine Kontaktanordnung für Vakuumschalter mit axialem Magnetfeld, deren Kontaktstücke scheibenförmige Kontaktkörper aus Kontaktwerkstoff als Grundmaterial enthalten, wobei die Kontaktkörper auf Kontaktträger aufgelötet sind und zur Verminderung von Wirbelströmen radiale Bereiche aufweisen, die eine geringere elektrische Leitfähigkeit als das Grundmaterial haben.

Mit der zunehmenden Verbreitung des Vakuumschaltprinzips im Mittelspannungsbereich wird die Beherrschung höherer Ausschaltströme gefordert. Auch Ströme oberhalb von 40 kA sollen sicher abgeschaltet werden, wobei zugleich angestrebt wird, die Außenabmessungen der Schaltröhre beizubehalten oder zu verkleinern. Es wurde eine Vielzahl spezieller Kontaktgeometrien vorgeschlagen, die den Schaltstrom in der Nähe der Kontaktkörper in azimutaler Richtung führen. Hierdurch wird während des Schaltens zwischen den Kontaktstücken ein axiales Magnetfeld erzeugt, welches einen über die gesamte Kontaktfläche gleichmäßig diffus verteilten Schaltlichtbogen bewirkt.

Bei derartigen Kontaktkonfigurationen mit axialem Magnetfeld tritt generell folgendes Problem auf: Durch die zeitliche Änderung des Stromes in der azimutalen Stromlaufbahn werden in geschlossenen, ringförmigen Kontaktträgerböden, in scheibenförmigen Kontaktkörpern oder auch in Kontaktringen Wirbelströme induziert. Derartige Wirbelströme erzeugen Sekundär-Magnetfelder, welche das axiale Magnetfeld in seiner Amplitude schwächen und bezüglich seiner Phasenlage gegenüber dem durch den Schalter fließenden Strom verschieben. Die Phasenverschiebung des axialen Magnetfeldes bewirkt aber, daß während und nach dem Nulldurchgang des Stromes ein erhebliches axiales Restmagnetfeld erhalten bleibt. Dieses Magnetfeld verhindert das schnelle Abströmen der noch vorhandenen Ladungsträger aus dem Kontaktspalt und begünstigt ein unerwünschtes Wiederzünden des Lichtbogens.

Es sind verschiedene Lösungen zur Vermeidung von Wirbelströmen bei Vakuumschaltern mit axialem Magnetfeld bekannt. Beispielsweise ist in der DE-A-2 443 141 eine Kontaktanordnung beschrieben, bei der vier hakenförmig radial und azimutal verlaufende Stromleiter zur Erzeugung des axialen Magnetfeldes vorhanden sind und der scheibenförmige Kontaktkörper zur Vermeidung von Wirbelströmen radial geschlitzt ist. Weiterhin ist aus der DE-A-3 231 593 ein Aufbau eines Kontaktes aus azimutalen Stromleitern bekannt, die durch eine mehrfache, gleichsinnige Schlitzung eines Topfkontaktes gebildet werden, auf den eine mit radialen Schlitzen versehene Kontaktscheibe als Kontaktkörper aufgelötet ist. Darüber hinaus wird in der EP-A-0 055 008 der Verlauf von Stromleitern zur Magnetfeldausbildung dargestellt, wobei der Strom in der Kontaktscheibe vielfach mäanderhaft in der Lichtbogenebene verläuft und der Kontaktkörper durch breite Schlitze in mehrere Teile unterteilt ist.

Ganz entsprechend wird in der EP-A-0 155 584 und in der EP-A-0 052 371 von der Notwendigkeit von radialen Schlitzen im Kontaktkörper bei Kontaktanordnungen für Vakuumschalter mit axialem Magnetfeld ausgegangen. Alternativ dazu soll es auch möglich sein, geeignete Stromsperrkörper aus einem Material mit hohem Widerstand, wie rostfreier Stahl und Keramik, zu verwenden. Solche Sperrkörper müßten gemäß der EP-A-0 052 371 in die Kontaktstücke mit dem eingentlichen Kontaktkörper aus einer CuFe-oder CuCo-Legierung und dem darunterliegenden Kontaktträger gleicher Geometrie, der aus einer CuPb- oder CuBi-Legierung besteht, eingebracht werden, was nur mit großem Aufwand möglich ist.

In der Fachliteratur (beispielsweise "IEEE Transactions on Power Apparatus and Systems" (1980), Seite 2079 bis 2085) wird im einzelnen ausgeführt, unter welchen Voraussetzungen Schlitze zur Wirbelstromvermeidung in der dem Lichtbogen ausgesetzten Kontaktscheibe benötigt werden, wobei in der Praxis durchweg von der Notwendigkeit der Schlitze als geeignetes Mittel zur Wirbelstromunterdrückung ausgegangen wird.

Nachteilig beim Stand der Technik ist, daß wegen der breiten radialen Schlitze in der dem Lichtbogen zugewandten Kontaktoberfläche an deren Kanten bevorzugt Kathodenfußpunkte ansetzen, welche durch thermische Überhitzung zu Neuzündungen führen können. Gleiches gilt wenn die Stromsperrkörper zum Ersatz der Schlitze zu makroskopischen Inhomogenitäten an der Schaltseite führen. Darüber hinaus kann beim Stand der Technik die Schlitzung der Scheiben nur bis etwa einem Drittel des Kontaktscheibendurchmessers erfolgen, um die Stabilität des Kontaktkörpers zu erhalten. Wegen der fehlenden Schlitzung im zentralen Bereich der Kontaktstücke bleiben die dort fließenden Wirbelströme voll wirksam.

Aufgabe der Erfindung ist es daher, Kontaktstücke für Vakuumschalter mit axialem Magnetfeld zu schaffen, bei denen Wirbelströme und damit gekoppelte axiale Restmagnetfelder im Stromnulldurchgang verhindert werden, ohne daß störende Schlitze oder andere makroskopische Inhomogenitäten die Kontaktfläche des Kontaktkörpers beeinträchtigen. Derartige Kontaktkörper mit Mitteln zur Unterdrückung von Wirbelstömen sollen mit den bekannten Fertigungstechnologien in einfacher Weise herstellbar sein.

Die Aufgabe ist erfindungsgemäß dadurch gelöst, daß die radialen Bereiche von der Rückseite der Kontaktkörper ausgehend sich nur über einen Teil der Dicke der Kontaktkörper, d.h. nicht bis zur Oberfläche von deren Schaltseiten, erstrecken.

Gemäß der Erfindung wird also vorgeschlagen, in Axialfeld-Kontaktsystemen solche Kontaktkörper einzusetzen, die auf der Schaltfläche weitgehend glatt sind, die aber trotzdem Leitfähigkeitssprünge zur Unterdrückung von Wirbelströmen durch radiale Bereiche mit einer gegenüber dem Kontaktmaterial deutlich geringeren elektrischen Leitfähigkeit bewirken.

Vorzugsweise können die radialen Bereiche durch Nuten auf der der Schaltseite des Kontaktstückes abgewandten Seite gebildet sein. Die radialen Bereiche können auch Diffusionszonen eines die elektrische Leitfähigkeit des Kontaktmaterials mindernden Zusatzes sein. Die Diffusionszonen können auch von den Nuten auf der der Schaltseite des Kontaktstückes abgewandten Seite ausgehen.

Weiterhin können speziell bei pulvermetallurgisch hergestellten Kontaktkörpern die radialen Bereiche auch Füllungen oder Formteile aus einem Material mit geringerer Leitfähigkeit als die des Grundmaterials sein.

Füllungen oder Formteile an sich werden beim Stand der Technik zwar schon als sogenannte Stromsperrkörper, welche die Schlitze von Kontaktkörpern ersetzen sollen, erwähnt. Erst im Rahmen der erfindungsgemäßen Lehre können sie jedoch bei der pulvermetallurgischen Herstellung der Formteile für den Kontaktkörper bereits in den Rohling derart eingebracht werden, daß sie die Schaltfläche des fertigen Kontaktkörpers unbeeinflußt lassen. Insbesondere kann dann die Schaltseite vollkommen aus Grundmaterial gebildet sein.

Vorteilhaft ist bei der Erfindung insbesondere, daß eine für den Lötvorgang der Kontaktscheibe auf den Kontaktstückträger ausreichende mechanische Stabilität gewährleistet ist. Durch die glatte Kontaktfläche des Kontaktkörpers werden die Schalteigenschaften des Kontaktstückes nicht verändert.

Weitere Vorteile der Erfindung ergeben sich aus der nachfolgenden Figurenbeschreibung von Ausführungsbeispielen anhand der Zeichnung in Verbindung mit den Patentansprüchen.

Es zeigen
Fig. 1 eine Kontaktanordnung für ein Vakuumschaltgerät mit axialem Magnetfeld in Schnittdarstellung.
Fig. 2 bis Fig. 4 drei verschiedene Ausführungsformen der zugehörigen Kontaktkörper in perspektivischer Darstellung und
Fig. 5 verschiedene Möglichkeiten der Querschnittsform für die Nuten auf der Unterseite der Kontaktkörper,
Fig. 6 und 7 zwei weitere Ausführungsformen von pulvermetallurgisch hergestellten Kontaktkörpern.

In Fig. 1 umfaßt ein Kontaktstück 1 eines Vakuumschalters aus einen topfartigen Kontaktträger 2 mit schräg umlaufender Schlitzung 3. Das Gegenkontaktstück 1' weist in dem entsprechenden Kontaktträger 2' eine in Achsrichtung gleichsinnig verlaufende Schlitzung 3' auf, so daß insgesamt aufgrund des Stromflusses ein axiales Magnetfeld erzeugt wird. Zum Kontaktträger 2 bzw. 2' ist ein Kontaktbolzen 4 bzw. 4' aus Kupfer od.dgl. geführt. Im Kontaktträger 2 bzw. 2' ist ein Stützkörper 5 bzw. 5' aus elektrisch schlecht leitenden Material, beispielsweise Chrom/NickelStahl in Doppel-T-Form, eingefügt.

Auf dieser Anordnung befindet sich jeweils ein scheibenförmiger Kontaktkörper 10 bzw. 10' aus geeignetem Kontaktmaterial, beispielsweise einem CuCr-Werkstoff mit 50% Cr. Beim Stand der Technik besteht der Kontaktkörper üblicherweise aus einer Scheibe, in die vom Umfang ausgehend radial bis etwa zwei Drittel zum Mittelpunkt Schlitze eingebracht sind. Das Zentrum der Scheibe kann dabei nicht geschlitzt werden, um eine hinreichende Stabilität zu gewährleisten.

In Fig. 2 ist der Kontaktkörper 10 mit seiner Schaltseite 11 und seiner Rückseite 12 dargestellt. Es ist ersichtlich, daß sich durch von der Rückseite her eingefräste, radial verlaufende, keilförmige Nuten 15 Stege geringerer elektrischer Leitfähigkeit erzeugen lassen. Dabei kann der Keilwinkel beispielsweise 10 bis 90' betragen. Die Keiltiefe wird so bemessen, daß die Scheibe 10 noch genügende mechanische Stabilität für den Lötvorgang auf dem Kontaktträger 2 bzw. 2' und Stützkörper 5 bzw. 5' behält. Dabei ist der Kontaktkörper 10 zweckmäßigerweise azimutal derart orientiert, daß die durch die Nuten 15 definierten radialen Bereiche der Schlitzung 3 bzw. 3' der Kontaktträger 2 bzw. 2' gemäß Fig. 1 entsprechend zugeordnet sind.

Bei einer solchen Ausbildung eines Kontaktkörpers mit Nuten 15 läßt sich zeigen, daß sich eine begrenzte Wirktiefe des elektrischen Stromes aufgrund des Skin-Effektes ergibt und damit eine Unterdrückung unerwünschter Wirbelströme gewährleistet ist.

In Fig. 3 sind in einem Kontaktkörper 20 mit Schaltseite 21 und Rückseite 22 durch lokale Diffusion geeigneter Komponenten sternförmige Bereiche geringerer elektrischer Leitfähigkeit als die des Grundmaterials erzeugt. Als Komponenten für die Diffusionszonen haben sich speziell für einen CuCr-Kontaktwerkstoff beispielsweise Eisen (Fe), Kobalt (Co), Nickel (Ni), Titan (Ti) oder Aluminium (AI), also Komponenten die mit Kupfer einen Mischkristall bilden und damit die elektrische Leitfähigkeit wirksam herabsetzen, bewährt.

Zur Herstellung der sternförmigen Bereiche 25 werden zweckmäßigerweise die Diffusionszonen durch Masken begrenzt. Die Diffusion erfolgt von der Rückseite 22 des Kontaktstückes 20 her.

Das Belassen mit unverändertem Kontaktmaterial entweder der Kontaktstücke 10 und 20 zur gesamten Schaltseite 11 bzw. 21 hin oder des Kontaktstückes 30 zum Zentralbereich 36 hin gewährleistet die gewünschte Lichtbogenverteilung beim Schaltvorgang.

In weiteren Ausführungsformen der Erfindung ist es auch möglich, ein Kontaktstück in der Kombination von Fig. 2 und Fig. 3 aufzubauen. Dabei werden zuerst von der Rückseite her in das Kontaktstück Nuten eingebracht und von der Grundfläche der Nuten die Diffusion des leitfähigkeitsmindernden Zusatzes bewirkt.

In Fig. 5 ist gezeigt, daß die Nuten 15 nach Fig. 2 in ihrem Querschnitt auch ein Halbrundprofil 16, ein Rechteckprofil 17 oder ein Trapezprofil 18 haben können. Auch andere Formen sind denkbar. Dabei können die Nuten 16 bis 18 vorteilhaft Ausgangspunkt von Diffusionszonen 25 gemäß Fig. 3 sein.

In Fig. 6 und 7 sind Kontaktkörper 40 und 50 dargestellt, die im Sintertränkverfahren durch Tränkung eines Chromgerüstes mit flüssigem Kupfer hergestellt sind. Durch das pulvermetallurgische Fertigungsverfahren solcher Scheiben 40 bzw. 50 können bereits gleichzeitig mit der Herstellung des Formteiles radiale Bereiche, beispielsweise speichen- oder sternförmig, als Stege aus einem material geringerer Leitfähigkeit als die des Grundmaterials erzeugt werden. Zur Herstellung solcher Kontaktkörper werden in die Pulverschüttung segmentartige pulverbereiche solcher Materialien eingebracht, die beim nachfolgenden Tränkprozeß zu den gewünschten Bereichen geringer Leitfähigkeit führen. Das Schichten von unterschiedlichen Pulvern kann beispielsweise durch sternförmig angeordnete Bleche, die nach dem Füllvorgang entfernt werden, erfolgen.

Durch einen geeigneten Füllvorgang lassen sich in einfacher Weise solche radiale Bereiche herstellen, die - entsprechend dem für Diffusionszonen beschriebenen Ausführungsbeispiel nach Fig. 3 - unterhalb der Schaltflächen enden. Es können auch vom Umfang ausgehend radiale Segmente bis in vorgegebene Lage zum Mittelpunkt der Kreisscheibe eingebracht werden. Die Begrenzungen können parallel oder radial verlaufen. Es empfiehlt sich, die Bereiche möglichst schmal, dafür aber eine größere Anzahl, beispielsweise acht oder mehr, aber wenigstens vier, kreissymmetrisch über die Scheibe verteilt zu wählen.

Bei einer pulvermetallurgischen Herstellung können jetzt unmittelbar in den Formkörper 20 mit Schaltseite 21 und Lötseite 22 gemäß Fig. 3 von der Rückseite 22 ausgehend bis nahe zur Schaltseite 21 radial verlaufende Pulverfüllungen eingebracht werden, die durch parallele Begrenzungen jeweils etwa balkenförmige Stege 25 bilden und sich im Scheibenzentrum kreuzen. Die Stege 25 definieren stern- oder speichenförmige Bereiche und belassen die Kontaktfläche 21 des Kontaktkörpers 20 unverändert.

Bei Preßlingen gemäß Fig. 6 können die unterschiedlichen Pulverschichten 44 und 55 derart vorliegen, daß die Pulver des Materials für die radialen Bereiche niedriger Leitfähigkeit entweder ungelöst oder aber auch gelöst im fertigen Werkstoff verbleiben. Im letzteren Fall ist aber durch Materialwahl dafür zu sorgen, daß eine homogene Lösung im Tränkmetall unterbleibt. Beispielsweise bei Cu-Pulverpreßlingen mit eingelagerten Segmenten, z.B. aus Eisen (Fe)-Pulver führt der anschließende Tränkprozeß zur An-oder Auflösung der Fe-Pulverkörper, wobei sich das Fe in Form von FeCr an unmittelbar benachbarten Cr-Körnern des Tränkwerkstoffes wieder ausscheidet.

In Fig. 7 sind in einem Kontaktkörper 50 elektrisch schlecht leitende Bereiche 55 als schmale Stege eingebracht. In diesem Fall werden aber die Bereiche 54 aus Grundmaterial speziell durch Bleche, beispielsweise aus Eisen (Fe), Kobalt (Co), Titan (Ti), Nickel (Ni), Aluminium (AI) oder Legierungen davon, getrennt. Die Bleche 55 können vom Umfang ausgehend radial in die Pulverschüttung für den Preßling eingeschoben werden, was sich in einfacher Weise durch geeignet gefalzte Blechstreifen erreichen läßt. Die Blechstreifenhöhe ist niedriger gewählt als die gesamte Dicke d der Kontaktscheibe.

Durch den Sinter- und Tränkprozeß ergeben sich durch die eingelegten Bleche 55 die erwünschten Stege geringerer Leitfähigkeit als die des Grundmaterials. Der Außenbereich des Kontaktkörpers 50 läßt sich anschließend abdrehen, so daß die sternförmige Struktur der durch die Bleche 55 gebildeten Stege entsteht. Es verbleibt aber ein hochleitfähiger Zentralbereich 56 im Kontaktkörper 50.

Die vorstehend im einzelnen beschriebenen Kontaktkörper 10, 20, 30, 40 oder 50 können problemlos auf die Kontaktträger 2 bzw. 2' und die Stützkörper 5 bzw. 5' der Kontaktstücke 1 bzw. 1' gemäß Fig. 1 aufgelötet werden. Dabei werden die unterschiedlichen Kontaktkörper jeweils zweckmäßigerweise derart orientiert, daß die radialen Bereiche geringerer elektrischer Leitfähigkeit der Schlitzung 3 bzw. 3' der Kontaktträger 2 bzw. 2' entsprechend zugeordnet sind.

Die Erfindung wurde vorstehend an einem CuCr-Basiswerkstoff mit 30 bis 60% Chrom als Kontaktmaterial beschrieben. Auch mit anderen Kontaktwerkstoff-Systemen, beispielsweise auf CuW- oder CuMo-Basis, sind Kontakte gemäß der Erfindung herstellbar.

## Patentansprüche

1. Kontaktanordnung für Vakuumschalter mit axialem Magnetfeld deren Kontaktstücke (1, 1') scheibenförmige Kontaktkörper (10, 10', 20, 20', 30, 30', 40, 40', 50, 50') aus Kontaktwerkstoff als Grundmaterial enthalten, wobei die Kontaktkörper (10, 10', 20, 20', 30, 30', 40, 40', 50, 50') auf Kontaktträger (2, 2') aufgelötet sind und zur Verminderung von wirbelströmen radial verlaufende Bereiche (15, 25, 35, 45, 55) aufweisen, die eine geringere elektrische Leitfähigkeit als das Grundmaterial haben, dadurch gekennzeichnet, daß die radialen Bereiche (15, 25, 35, 45, 55) von der Rückseite der Kontaktkörper (10, 10', 20, 20', 30, 30', 40, 40', 50, 50') ausgehend sich nur über einen Teil der Dicke (d) der Kontaktkörper (10, 10', 20, 20', 30, 30', 40, 40', 50, 50'), d.h. nicht bis zur Oberfläche von deren Schaltseiten (11, 21, 31, 41, 51), erstrecken.

2. Kontaktanordnung nach Anspruch 1, dadurch gekennzeichnet, daß die radialen Bereiche (15, 25, 35, 45, 55) schmal gegenüber den dazwischenliegenden Kreissegmenten aus Grundmaterial sind und daß zumindest vier radiale Bereiche (15, 25, 35, 45, 55) kreissymmetrisch im Kontaktkörper (10, 20, 30, 40, 50) verteilt sind.

3. Kontaktanordnung nach Anspruch 1, dadurch gekennzeichnet, daß die einzelnen Bereiche entweder parallele Begrenzungen haben und im Kontaktkörper (10, 20, 30, 50) balkenförmige Stege (15, 25, 35, 55) bilden oder daß die einzelnen Bereiche radiale Begrenzungen haben und im Kontaktkörper (40) Keile (45) mit kreissektorartiger Grundfläche bilden.

4. Kontaktanordnung nach Anspruch 1, dadurch gekennzeichnet, daß die radialen Bereiche (35,45, 55) ausgehend vom Umfang des Kontaktkörpers (30, 40, 50) so weit verlaufen, daß ein Zentralbereich (36, 46, 56) mit durchgehend hoher elektrischer Leitfähigkeit erhalten bleibt.

5. Kontaktanordnung nach Anspruch 1, dadurch gekennzeichnet, daß die radialen Bereiche durch Nuten (15) auf der der Schaltfläche (11) des Kontaktkörpers (10) abgewandten Seite (12) gebildet sind, die in ihrem Querschnitt ein Dreieck-(15), Viereck- (17, 18) oder Halbrundprofil (16) aufweisen.

6. Kontaktanordnung nach Anspruch 1, dadurch gekennzeichnet, daß die radialen Bereiche (25, 35) Diffusionszonen von Zusätzen im Grundmaterial der Kontaktkörper sind, welche aufgrund von Mischkristallbildung die elektrische Leitfähigkeit des Grundmaterials mindern, wobei die Zusätze von der der Schaltseite (21) des Kontaktkörpers (20) gegenüberliegenden Seite (22) ausgehend eindiffundiert sind und die Diffusionstiefe mindestens 50% der Dicke (d) des Kontaktkörpers (20), aber weniger als dessen Gesamtdicke ist.

7. Kontaktanordnung nach Anspruch 5 und 6, dadurch gekennzeichnet, daß die radialen Bereiche durch Nuten (15) auf der der Schaltseite des Kontaktkörpers (10) gegenüberliegenden Seite sowie durch von diesen ausgehenden Diffusionszonen (25) gebildet sind, die ausgehend vom Boden der Nut (15) mindestens 50% der verbleibenden Dicke des Kontaktkörpers (10), aber weniger als dessen Gesamtdicke erreichen.

8. Kontaktanordnung nach Anspruch 1, dadurch gekennzeichnet, daß der Kontaktkörper (40, 50) ein pulvermetallurgisch hergestellter Formteil ist und von seiner Rückseite ausgehend radiale Bereiche (45, 55) aus einem Material mit deutlich geringerer elektrischer Leitfähigkeit als die des Grundmaterials aufweist.

9. Kontaktanordnung nach Anspruch 8, dadurch gekennzeichnet, daß die radialen Bereiche (45) mit einem Pulver eines Materials niedriger elektrischer Leitfähigkeit, beispielsweise mit metallischen Werkstoffen oder mit Isolierstoffen, aufgefüllt sind.

10. Kontaktanordnung nach Anspruch 8, dadurch gekennzeichnet, daß in den Kontaktkörper (50) Formteile (55), beispielsweise Bleche, aus einem Material mit deutlich geringerer elektrischer Leitfähigkeit als das Grundmaterial eingebracht sind.

11. Kontaktanordnung nach einem der vorhergehenden Ansprüche, dadurch gekennzeichnet, daß die Kontaktkörper (10, 20, 30) aus einem auf CuCr-Basiswerkstoff mit einem Massengehalt an Chrom zwischen 30 und 60%, vorzugsweise 50%, bestehen.

12. Kontaktanordnung nach Anspruch 6 oder Anspruch 7, dadurch gekennzeichnet, daß der die elektrische Leitfähigkeit des Grundmaterials durch Eindiffusion mindernde Zusatz eines der Elemente Eisen (Fe), Nickel (Ni), Kobalt (Co), Aluminium (AI), Titan (Ti), Zirkon (Zr), Antimon (Sb), Zinn (Sn), Silizium (Si) oder eine Kombination dieser Elemente ist.

13. Kontaktanordnung nach Anspruch 9, dadurch gekennzeichnet, daß die metallischen Werkstoffe für das Auffüllen der radialen Bereiche (45) im pulvermetallurgisch hergestellten Kontaktkörper (40) Eisen (Fe), Kobalt (Co), Nikkel (Ni), Silizium (Si), Titan (Ti) oder Zirkon (Zr), Kombinationen daraus oder Legierungen dieser Elemente sind.

14. Kontaktanordnung nach Anspruch 9, dadurch gekennzeichnet, daß die Isolierstoffe für das Auffüllen der radialen Bereiche (45) im pulvermetallurgisch hergestellten Kontaktkörper (40) keramische Werkstoffe wie beispielsweise Si0₂, Zr0₂, AI₂0₃3, oder Carbide, wie beispielsweise SiC oder TiC, sind.

## Revendications

1. Arrangement de contacts pour des interrupteurs à vide avec un champ magnétique axial, dont les pièces de contact (1, 1') comportent des corps de contact (10, 10', 20, 20', 30, 30', 40, 40', 50, 50') de la forme de disques et réalisées avec un matériau à contact en tant que matériau de base, les corps de contact (10, 10', 20, 20', 30, 30', 40, 40', 50, 50') étant soudés sur des supports de contact (2, 2') et présentant, en vue de réduire les courants de Foucault, des zones (15, 25, 35, 45, 55), s'étendant radialement et qui possèdent une conductibilité électrique inférieure à celle du matériau de base, caractérisé par le fait que les zones radiales (15, 25, 35, 45, 55), en partant de la face postérieure des corps de contact (10, 10', 20, 20', 30, 30', 40, 40', 50, 50'), ne s'étendent que sur une partie de l'épaisseur (d) des corps de contact (10, 10', 20, 20', 30, 30', 40, 40', 50, 50'), c'est-à-dire ne s'étendent pas jusqu'à la surface de leurs côtés de commutation (11,21,31,41,51).

2. Arrangement de contacts selon la revendication 1, caractérisé par le fait que les zones radiales (15, 25, 35, 45, 55) sont étroites par rapport aux segments de cercle se trouvant entre lesdites zones radiales, et sont constituées par le matériau de base et, qu'au moins quatre zones radiales (15, 25, 35, 45, 55) sont réparties dans le corps de contacts (10, 20, 30, 40, 50) suivant une symétrie circulaire.

3. Arrangement de contacts selon la revendication 1, caractérisé par le fait que les différentes zones possèdent soit des délimitations parallèles et forment, dans le corps de contact (10, 20, 30, 50) des barrettes (15, 25, 35, 55) en forme de poutres, ou que les différentes zones possèdent des délimitations radiales et forment, dans le corps de contact (40) des coins (45) à surfaces de base de la forme d'un secteur de cercle.

4. Arrangement de contacts selon la revendication 1, caractérisé par le fait que les zones radiales (35, 45, 55), en partant de la périphérie du corps de contact (30, 40, 50), s'étendent assez loin pour que subsiste une zone centrale (36, 46, 56) ayant une conductibilité électrique élevée et continue.

5. Arrangement de contacts selon la revendication 1, caractérisé par le fait que les zones radiales sont formées par des gorges (15) ménagées sur le côté (12) qui est éloigné de la surface de commutation (11) du corps de contact, lesdites gorges (15) présentant, en coupe transversale, un profil triangulaire (15), rectangulaire (17, 18) ou un profil demi-rond (16).

6. Arrangement de contacts selon la revendication 1, caractérisé par le fait que les zones radiales (25, 35) sont des zones de diffusion d'additions dans le matériau de base des corps de contact, qui réduisent, en raison de la formation de cristaux mixtes, la conductibilité électrique du matériau de base, étant noté que les additions sont diffusées à partir du côté (22) qui se situe en face du côté de commutation (21) du corps de contact (20) et que la profondeur de diffusion est au moins égale à 50% de l'épaisseur (d) du corps de contact (20), mais inférieure à l'épaisseur totale de ce dernier.

7. Arrangement de contacts selon les revendications 5 et 6, caractérisé par le fait que les zones radiales sont formées par des gorges {15) ménagées sur le côté qui se situe en face du côté de commutation du corps de contact (10), ainsi que par des zones de diffusion (25) qui partent de ces gorges, et qui, à partir du fond des gorges (15) atteignent au moins 50% de l'épaisseur résiduelle du corps de contact (10), mais moins que l'épaisseur totale de ce dernier.

8. Arrangement de contacts selon la revendication 1, caractérisé par le fait que le corps de contact (40, 50) est une pièce moulée, fabriquée en métallurgie des poudres, et comporte, en partant de sa face postérieure, des zones radiales (45, 55) en un matériau possédant une conductibilité électrique notablement inférieure à celle du matériau de base.

9. Arrangement de contacts selon la revendication 8, caractérisé par le fait que les zones radiales (45) sont comblées avec une poudre d'un matériau ayant une conductibilité électrique faible, par exemple avec des matériaux métalliques ou avec des substances isolantes.

10. Arrangement de contacts selon la revendication 8, caractérisé parle fait que des éléments conformés (55), par exemple des tôles, en un matériau possédant une conductibilité électrique notablement plus faible que celle du matériau de base, sont introduits dans les corps de contact (50).

11. Arrangement de contacts selon l'une des revendications précédentes, caractérisé par le fait que les corps de contact (10, 20, 30) sont de préférence constitués par un matériau à base de CuCr, avec une teneur massique en chrome située entre 30 et 60%, de préférence de 50%.

12. Arrangement de contacts selon la revendication 6 ou la revendication 7, caractérisé par le fait que l'addition qui réduit la conductibilité électrique du matériau de base par diffusion est l'un des éléments fer (Fe), nickel (Ni), cobalt (Co), aluminium (AI), titane (Ti), zirconium (Zr), antimoine (Sb), étain (Sn), silicium (Si), ou une combinaison de ces éléments.

13. Arrangement de contacts selon la revendication 9, caractérisé par le fait que les matériaux métalliques pour le remplissage des zones radiales (45) ménagées dans le corps de contact (40) fabriqué en métallurgie des poudres, sont le fer (Fe), le cobalt (Co), le nickel (Ni), le silicium (Si), le titane (Ti) ou le zirconium (Zr), ou des combinaisons ou des alliages de ces éléments.

14. Arrangement de contacts selon la revendication 9, caractérisé par le fait que les substances isolantes pour remplir ou combler les zones radiales (45) ménagées dans le corps de contact (40) qui est fabriqué en métallurgie des poudres, sont des matériaux céramiques, comme, par exemple Si0₂, Zr0₂, AI₂0₃, ou des carbures, comme par exemple SiC ou TiC.

## Claims

1. A contact arrangement for vacuum switches with an axial magnetic field, the contact pieces (1, 1') of which contain disc-shaped contact bodies (10, 10', 20, 20', 30, 30', 40, 40', 50, 50') of contact material as base material, wherein the contact bodies 110,10', 20, 20', 30, 30', 40, 40', 50, 50') are soldered to contact carriers (2, 2') and have, for the reduction of eddy currents, radially extending areas (15, 25, 35, 45, 55), which have a lower electric conductivity than the base material, characterised in that the radial areas (15, 25, 35, 45,55) extend emanating from the rear side of the contact bodies (10, 10', 20, 20', 30, 30', 40, 40', 50, 50') along only one part of the thickness (d) of the contact bodies (10,10', 20, 20', 30, 30', 40, 40', 50, 50'), i.e. not up to the surface of their switching sides (11, 21, 31, 41, 51).

2. A contact arrangement according to claim 1, characterised in that the radial areas (15, 25, 35, 45, 55) are narrow compared to the circular segments of base material lying therebetween and that at least four radial areas (15, 25, 35, 45, 55) are distributed in the contact body (10, 20, 30, 40, 50) in circular symmetry.

3. A contact arrangement according to claim 1, characterised in that the individual areas either have parallel boundaries and form in the contact body (10, 20, 30, 50) beam-shaped webs (15, 25, 35, 55) or in that the individual regions have radial boundaries and form in the contact body (40) wedges (45) with a base area like a circular sector.

4. A contact arrangement according to claim 1, characterised in that the radial areas (35, 45, 55) extend so far, emanating from the periphery of the contact body (30, 40, 50), that a central area (36, 46, 56) is maintained with continuously high electric conductivity.

5. A contact arrangement according to claim 1, characterised in that the radial areas are formed by grooves (15) on the side facing away from the switching face (11) of the contact body (10), which have in their cross-section a triangular (15), quadrilateral (17, 18) or semi-circular profile (16).

6. A contact arrangement according to claim 1, characterised in that the radial areas (25, 35) are diffusion zones of additives in the base material of the contact bodies, which, because of mixed crystal formation reduce the electric conductivity of the base material, wherein the additives are diffused-in from the side (22) opposite the switching side (21) of the contact body (20) and the diffusion depth is at least 50% of the thickness (d) of the contact body (20), but less than its total thickness.

7. A contact arrangement according to claims 5 and 6, characterised in that the radial areas are formed by grooves (15) on the side opposite the switching side of the contact body (10) as well as by the diffusion zones (25) emanating from these, which, emanating from the base of the groove (15), reach at least 50% of the remaining thickness of the contact body, but less than its total thickness.

8. A contact arrangement according to claim 1, characterised in that the contact body (40, 50) is a moulded part produced by powder metallurgy and has, emanating from its rear side, radial areas (45, 55) of a material with clearly lower electric conductivity than that of the base material.

9. A contact arrangement according to claim 8, characterised in that the radial areas (45) are filled-out with a powder of material of low electric conductivity, for example with metallic materials or insulating material.

10. A contact arrangement according to claim 8, characterised in that moulded parts (55), for example, steel, of a material of clearly lower electric conductivity than that of the base material, are introduced into the contact body (50).

11. A contact arrangement according to one of the preceding claims, characterised in that the contact bodies (10, 20, 30) consist of a CuCr base material with a mass content of chromium of between 30% and 60%, preferably 50%.

12. A contact arrangement according to claim 6 or claim 7, characterised in that the additive reducing the electric conductivity of the base material by diffusion is one of the following elements: iron (Fe), nickel (Ni), cobalt (Co), aluminium (Al), titanium (Ti), zirconium (Zr), antimony (Sb), tin (Sn), silicon (Si) or a combination of these elements.

13. A contact arrangement according to claim 9, characterised in that the metallic materials for filling-out the radial areas (45) in the contact body (40), produced by powder metallurgy, are selected from iron (Fe), cobalt (Co), nickel (Ni), silicon (Si), titanium (Ti), zirconium (Zr) or combinations or alloys of these elements.

14. A contact arrangement according to claim 9, characterised in that the insulating materials for filling-out the radial areas (45) in the contact body (40), produced by powder metallurgy, are ceramic materials such as Si0₂, Zr0₂, A1₂0₃ or carbides, such as SiC or TiC.
